# FASCICULE DE BREVET EUROPEEN

(11) **EP 0 018 263 B1**
(45) Date de publication et mention de la délivrance du brevet: **22.06.1983**
(21) Numéro de dépôt: 80400451.3
(22) Date de dépôt: 03.04.1980
(51) Int. Cl.: C23F 17/00, C23C 9/02, C23C 11/04, C23C 11/16

(54) **Procédé de chromisation de pièces d'acier et pièces d'acier chromisées**
Verfahren zum Verchromen von Stahlgegenständen und mit einem Chromdiffusionsüberzug versehene Stahlgegenstände
Process for chromizing steel articles, and chromized steel articles

(30) Priorité: 20.04.1979 FR 7910094
(43) Date de publication de la demande: 29.10.1980
(73) Titulaire: Aubert et Duval S.A., 92200 Neuilly-Sur-Seine (FR)
(72) Inventeur: Faure, André Robert, F-92700 Colombes (FR)
(74) Mandataire: Hasenrader, Hubert

## Description

La présente invention concerne un procédé de chromisation de pièces d'acier, du type selon lequel on fait diffuser du chrome en vue d'obtenir une couche superficielle de chrome et selon lequel l'apport de chrome est obtenu par la décomposition en phase gazeuse d'halogénures de chrome, la décomposition de l'halogénure et la diffusion du chrome dans l'acier étant réalisées simultanément en chauffant les pièces à des températures ne dépassant pas 1 300 °C, dans l'atmosphère d'halogénure, l'opération de chromisation proprement dite étant précédée d'une opération d'apport superficiel d'azote.

La chromisation proprement dite est connue, par exemple, par les travaux du Docteur GAL-MICHE et par les brevets Français ONERA n° 1 012 401 et leurs deux additions 60 539 et 60686.

L'application de ces procédés de traitement connus à la surface d'acier doux conduit à l'obtention de couches superficielles à forte teneur en chrome qui ont l'avantage d'être inoxydables mais ne présentent pas de duretés élevées. Il s'agit là de la chromisation « douce » qui trouve ses applications dans le domaine de l'inoxydabilité.

Grâce à ce type de procédé de chromisation, on obtient sans difficulté des couches de plus en plus profondes ou épaisses par simple augmentation de la durée du cycle de traitement donc du temps de diffusion du chrome.

L'application de ces mêmes traitements connus à la surface d'aciers contenant du carbone conduit également à l'obtention de couches superficielles à forte teneur en chrome. Mais cette fois, dans la couche superficielle, le chrome se combine également au carbone pour donner des carbures de chrome qui confèrent à la couche superficielle une grande dureté en plus de son inoxydabilité. Il s'agit là de la chromisation dure qui trouve ses applications dans le domaine des aciers devant présenter une résistance à l'usure combinée éventuellement à l'inoxydabilité desdits aciers.

Mais dans ce type de chromisation dure si l'on cherche à obtenir comme précédemment des couches de plus en plus profondes en augmentant simplement la durée du cycle de traitement on rencontre les écueils suivants :
a) l'affinité chrome-carbone étant très grande, il se forme dès les premières heures du cycle de traitement, une couche de carbure de chrome stable qui forme rapidement une sorte d'écran gênant fortement ou empêchant l'absorption du chrome par l'acier et par conséquent l'augmentation du temps de traitement n'accroît pratiquement plus la profondeur de diffusion du chrome, c'est-à-dire l'épaisseur de la couche chromisée.
b) la vitesse de diffusion du carbone dans l'acier étant plus grande que celle du chrome, on constate au contraire que l'augmentation du temps de traitement provoque un « pompage du carbone de l'acier de base par le chrome superficiel, aboutissant ainsi à la formation d'une couche d'acier décarburée immédiatement sous la couche chromisée. La présence de cette sous-couche décarburée est souvent une gêne pour la tenue mécanique des couches superficielles fortement sollicitées, car la résistance mécanique de l'acier décarburé est très amoindrie.
c) la profondeur de diffusion pourrait être accrue par l'augmentation de la température de chromisation, si l'on n'était alors pas limité par le problème du grossissement du grain de l'acier sous jacent, qui a pour inconvénient de fragiliser la sous-couche ce qui peut être néfaste dans certaines applications dans lesquelles les pièces chromisées sont soumises à de fortes sollicitations mécaniques.

Dans l'état actuel de la technique et dans le domaine de la chromisation dure, il est ainsi très difficile de dépasser des profondeurs d'une quinzaine de J.l.m, pour la couche superficielle effectivement durcie au-delà d'une dureté de l'ordre de 1 200, de préférence 1 400 points Vickers. Cette limite minimale de dureté dépend d'ailleurs de la composition chimique effective de l'acier à traiter.

On a déjà proposé de prévoir un apport superficiel en azote avant l'opération de chromisation (voir par exemple brevet français 1 410 647 ou le brevet US correspondant 3 282 746). Les conditions de ce traitement préalable (température supérieure à la température critique et durée inférieure à deux heures - présence de carbone dans les gaz de traitement) ne permettent pas d'obtenir une couche superficielle chromisée dure d'une épaisseur supérieure à 20 wm. En outre, selon le procédé connu, les nitrures présents dans la couche superficielle restent isolés sous forme d'une bande intermédiaire.

Le but de la présente invention est de proposer un procédé de chromisation dure du type susmentionné et permettant de réaliser des pièces d'acier possédant une couche superficielle chromisée dure comportant des carbo-nitrures, couche d'une épaisseur supérieure à au moins 20 µm, de préférence 30 µm, et une sous-couche à grains fins et peu ou pas décarburée.

Ce but est atteint du fait que préalablement à l'opération de chromisation proprement dite, l'introduction de l'azote dans la couche superficielle de la pièce d'acier est faite de telle sorte que la couche superficielle azotée présente une teneur supérieure à 0,8 % d'azote sur une profondeur ou épaisseur au moins égale à 0,5 mm.

L'introduction superficielle d'azote est réalisée en chauffant la pièce à traiter à une température comprise entre 400 et 800 °C et de toute façon à une température inférieure au point critique inférieur de l'acier traité, et pendant les durées comprises entre 12 et 150 heures dans un milieu générateur d'azote qui, à titre d'exemple peut être constitué par des sels nitreux fondus, des gaz d'ammoniac ou d'azote, ionisés ou non.

Grâce à l'invention, on obtient alors après l'opération de chromisation proprement dite des couches chromisées dures comportant des carbonitrures au lieu de carbures séparés et/ou de nitrures séparés, ces couches étant d'une épaisseur supérieure à au moins 20 J.l.m et présentant une résistance élevée à l'usure.

L'expérience de la Demanderesse a conduit à mettre en évidence l'influence bénéfique de l'azote :
- d'une part, sur l'affinité chrome-carbone et par conséquent sur la vitesse de formation du carbure de chrome conduisant même, pour une teneur suffisante en azote, à la formation de carbonitrures de chrome au lieu de carbures de chrome et,
- d'autre part, sur les vitesses respectives de diffusion du carbone et du chrome dans l'acier et,
- par ailleurs, sur la cinétique de grossissement du grain de l'acier.

Il en résulte que la présence d'azote dans les couches superficielles des pièces d'acier permet de réaliser un équilibre différent des éléments chrome et carbone vis à vis de l'acier de base lors de la réaction de chromisation, cet équilibre différent permettant ainsi d'obtenir des couches superficielles chromisées beaucoup plus profondes sans produire de sous-couches notablement décarburées et sans grossir le grain en sous-couche.

L'introduction de l'azote dans les couches superficielles des pièces d'acier à chromiser conduit à une sorte d'activation desdites couches.

Cette technique est assez analogue aux techniques classiques de nitruration mais toutefois les températures et les durées de chauffage optimales doivent être choisies en fonction des nuances d'acier considérées et surtout en fonction de l'effet ultérieur escompté lors de la phase finale de chromisation.

En effet, des introductions superficielles trop pauvres en azote n'auraient pas d'action suffisante ni sur la profondeur de la couche chromisée, ni sur la formation des carbonitrures de chrome et des introductions d'azote trop superficielles pourraient effectivement agir favorablement sur la profondeur de la couche chromisée proprement dite mais n'auraient pas l'action escomptée sur la décarburation et la grosseur de grain de la sous-couche.

Il importe donc de préparer des couches superficielles azotées comportant préalablement une teneur supérieure à 0,8 % d'azote sur une profondeur au moins égale à 0,5 mm. De préférence, on prépare des couches superficielles azotées ayant une teneur d'azote comprise entre 1 et 2 % sur une profondeur de 0,5 à 1,0 mm. Sur un acier du type 32 CDV 13 de telles couches azotées satisfaisantes peuvent être obtenues par des cycles de traitement en atmosphère d'ammoniac de 24 heures à 700 °C ou 90 heures à 560 °C.

Cette introduction de l'azote peut être réalisée :
- soit par une opération conduite dans une installation séparée et préalablement à l'opération de chromisation proprement dite, avec un refroidissement de la pièce à traiter entre l'introduction superficielle d'azote et ladite opération de chromisation,
- soit dans l'installation de chromisation proprement dite, lors d'une phase initiale destinée seulement à l'introduction d'azote et suivie du cycle de chromisation proprement dit.

Lors de la phase finale de chromisation, l'atmosphère d'halogénure de chrome est conforme à la technique déjà connue, les paramètres de température et de durée de maintien peuvent être conformés à la technique déjà connue, mais ils peuvent aussi être modifiés en fonction de l'introduction préalable d'azote ; par rapport à ce qu'ils seraient sur le même acier non « activé conformément à la présente invention. En particulier, les températures de chromisation peuvent être réduites afin de limiter le grossissement des grains de la sous-couche.

Il convient en effet de distinguer deux mécanismes différents tous deux bénéfiques à la finesse ou petitesse des grains :
1. Dans la sous-couche proche, et de façon plus précise sous une profondeur de l'ordre du millimètre, la présence effective d'azote a pour effet direct l'obtention d'un grain beaucoup plus fin pour une température égale de chromisation.
2. Dans la sous-couche profonde et de façon plus précise dans tout le coeur des pièces d'acier il n'y a pas présence d'azote et le grossissement des grains pourrait s'effectuer comme dans une opération de chromisation connue. Cependant, dans la mesure où l'invention permet de pratiquer la chromisation à température plus basse, cela a pour effet indirect de provoquer un grossissement de grain plus faible.

Après chromisation, les pièces d'acier peuvent préférablement subir un traitement thermique de régénération en vue de réduire les grosseurs de grain et améliorer les résiliences de l'acier de base.

A titre d'exemple, on indique sur le dessin annexé la comparaison des couches chromisées obtenues sur une même nuance d'acier 32 CDV 13 (AFNOR) par les techniques de chromisation connues sans ou avec activation préalable par l'azote et dans les trois cas suivies d'un traitement thermique de régénération du grain par chauffage sous vide, trempe et revenu.

Sur le dessin annexé, la figure 1 est un diagramme de microduretés montrant pour la nuance d'acier 32 CDV 13 (AFNOR) trois exemples de pièces d'acier chromisées et, les figures 2 à 4 montrent des microphotos de la couche superficielle et de la sous-couche adjacente de ces trois exemples de pièces d'acier chromisées, le facteur d'agrandissement étant dans les trois cas de 200.

Sur la figure 1, orra indiqué sur l'ordonnée la dureté de différents niveaux des pièces d'acier, dureté mesurée en points Vickers et sur l'abscisse l'épaisseur ou profondeur des couches en J.l.m à partir de la surface de la pièce d'acier considérée.

Sur cette figure 1, la courbe a en trait plein représente la dureté d'une pièce d'acier en degrés Vickers en fonction de la profondeur du niveau considéré. Cette pièce d'acier dont la structure transversale est illustrée sur la figure 2 n'a pas subi d'activation préalable par l'azote, mais seulement une opération de chromisation de 12 heures à 940 °C.

On constate que la couche superficielle chromisée 1 a une profondeur ou épaisseur de 12 µm et présente une dureté Vickers supérieure à 1 500 points et atteignant plus de 1 800 points. Dès que l'on sort de la couche superficielle chromisée 1 vers le coeur de la pièce d'acier, on pénètre dans une sous-couche 2 dont la dureté Vickers diminue rapidement jusqu'à une valeur minimale de 260 pour remonter ensuite lentement jusqu'à la dureté Vickers au coeur de la pièce d'acier, dureté qui est d'une valeur de l'ordre de 350 et est atteinte à une profondeur de 77 µm. L'épaisseur de cette sous-couche ou zone de décarburation 2 est de l'ordre de 65 µm ce qui est plus de 5 fois l'épaisseur de la couche superficielle chromisée 1 et la dureté minimale de la sous-couche 2 n'est qu'environ 3/4 de la dureté Vickers au coeur de la pièce d'acier. La diminution de la dureté de la sous-couche par rapport à celle du coeur de la pièce d'acier montre clairement l'étendue de la zone décarburée et l'influence néfaste du pompage de carbone inévitable pendant l'opération de chromisation connue. On constate aussi d'après la figure 2 que la grosseur de grain en sous-couche est importante (indice Afnor 4).

La courbe b de la figure 1 montre la dureté d'une pièce d'acier de la même nuance précitée sans activation à l'azote, soumise à une opération de chromisation également pendant 12 heures, mais à une température plus élevée, à savoir 980 °C. Cette augmentation de température porte à 16 µm la profondeur de la couche superficielle chromisée 1, mais en contre partie la structure correspondante illustrée par la figure 3 montre une grosseur de grain encore plus importante et défavorable (indice Afnor 3) que celle de la structure représentée sur la figure 2 et le diagramme de microduretés montre en bas de la courbe b entre une profondeur de 16 µm et de 85 µm (sous-couche 2) une zone de décarburation encore plus profonde et plus intense (dureté minimale Vickers 240 points) que celle de l'exemple de la courbe a et de la figure 2. Ici la dureté Vickers de la sous-couche 2 est de l'ordre des 2/3 de la dureté Vickers au coeur de la pièce d'acier et la sous-couche 2 avec sa zone décarburée a une épaisseur au moins quatre fois supérieure à celle de la couche superficielle chromisée 1.

La courbe c de la figure 1 correspond à une pièce d'acier ayant subi l'activation préalable par l'introduction superficielle d'azote conformément à la présente invention (cycle de traitement de 90 heures à 560 °C). Cette courbe c de la figure 1 montre la dureté Vickers d'une pièce d'acier de la même nuance que les exemples précédents, mais est obtenue après le même cycle de chromisation que l'exemple de la courbe a, soit 12 heures à 940 °C. Comme on peut le voir sur les figures 1 et 4, la couche chromisée 1 présente une profondeur de 50 wm. La structure illustrée par la figure 4 montre en plus la finesse du grain obtenu dans la sous-couche 2 sur une profondeur de 1mm et le diagramme des microduretés (figure 1) montre pour la courbe c une zone de décarburation beaucoup moins épaisse (20 à 30 J.l.m) et moins intense (dureté Vickers minimale environ 330 points) que sur les deux exemples précédents.

On remarque que, dans le cas de l'exemple selon l'invention, l'épaisseur de la zone décarburée est très faible, est inférieure à celle de la couche chromisée 1 et n'est qu'environ égale à la moitié de celle de ladite couche chromisée 1. Quant à la dureté de la zone décarburée de la sous-couche 2, elle est au moins égale à environ 95 % de la dureté du coeur de la pièce d'acier. Autrement dit, la perte de dureté dans la sous-couche par rapport à l'acier de base au coeur de la pièce d'acier est inférieure à 25 points Vickers et affecte une zone faiblement décarburée d'une épaisseur inférieure à 25 µm. On a ici une très bonne finesse de grain dans la sous-couche 2, finesse de grain qui est au moins égale ou supérieure à l'indice Afnor 6 (indice 7) sur une épaisseur au moins égale à 0,5 mm (1 mm).

Comme précédemment mentionné, il importe que l'acier contenant du carbone et destiné à la chromisation dure ait une couche superficielle contenant au moins 0,8 % d'azote sur une profondeur supérieure à 0,5 mm. On a constaté que dans la mesure où la teneur en azote de la couche superficielle avant chromisation dépasse 0,8 % sur une profondeur de 0,5 mm, on retrouve après ladite chromisation dans la sous-couche une teneur d'azote résiduel supérieure à 0,4 % sur une profondeur supérieure à 0,5 mm, cette teneur en azote empêchant une décarburation importante et un grossissement notable du grain de la sous-couche.

En outre, lorsque la teneur en azote de la couche superficielle de l'acier est, avant la chromisation, supérieure à 0,8 % sur une profondeur supérieure à 0,5 mm on retrouve après ladite chromisation dans la couche superficielle chromisée la présence de carbonitrures de chrome dont la teneur en azote est supérieure à 2 %.

On retrouve d'ailleurs dans tous les cas une sous-couche qui sur une épaisseur au moins égale à 1 mm présente un grain fin d'indice Afnor égal ou supérieur à 7.

L'invention vise non seulement le nouveau procédé de chromisation dure, mais aussi les pièces d'acier chromisées selon le présent procédé et possédant une couche superficielle chromisées dures d'une profondeur au moins égale à 20 µm et ayant une dureté Vickers au moins égale à 1 200 points.

## Revendications

1. Procédé de chromisation de pièces d'acier, du type selon lequel on fait diffuser du chrome à la surface de pièces d'acier en vue d'obtenir une couche superficielle de chrome et selon lequel l'apport de chrome est obtenu par la décomposition en phase gazeuse d'halogénures de chrome, la décomposition de l'halogénure et la diffusion du chrome dans l'acier étant réalisées simultanément en chauffant lesdites pièces à des températures ne dépassant pas 1 300 °C dans l'atmosphère d'halogénure, cette opération de chromisation proprement dite étant précédée d'une opération d'apport superficiel d'azote, caractérisé en ce que l'introduction de l'azote dans la couche superficielle de la pièce d'acier est faite de telle sorte que la couche superficielle azotée présente une teneur supérieure à 0,8 % d'azote sur une profondeur ou épaisseur au moins égale à 0,5 mm, que cette introduction superficielle d'azote est réalisée par le chauffage de la pièce d'acier à traiter à une température comprise entre 400 °C et 800 °C et de toute façon à une température inférieure au point critique inférieur de la pièce d'acier traitée, dans un milieu générateur d'azote, et que la durée du cycle d'introduction d'azote est comprise entre 12 et 150 heures.

2. Procédé selon la revendication 1, caractérise en ce que l'introduction superficielle d'azote dans la pièce d'acier est immédiatement suivie de l'opération de chromisation proprement dite.

3. Procédé selon la revendication 1, caractérisé en ce qu'après le cycle d'introduction superficielle d'azote, on laisse refroidir la pièce d'acier azotée avant de la soumettre à l'opération de chromisation proprement dite.

4. Pièce d'acier, comportant une couche superficielle chromisée d'une dureté au moins égale à 1 200 points Vickers, d'une profondeur au moins égale à 20 J.l.m et présentant des carbonitrures, ainsi qu'une sous-couche présentant une zone décarburée adjacente à ladite couche chromisée et d'une dureté inférieure à celle du coeur de ladite pièce d'acier, caractérisée en ce que l'épaisseur de cette zone décarburée est inférieure à celle de la couche superficielle chromisée et que l'abaissement de dureté dans cette zone décarburée de la sous-couche est inférieur à 25 points Vickers par rapport à la dureté de l'acier au coeur de ladite pièce.

5. Pièce d'acier selon la revendication 4, caractérisée en ce que la zone décarburée a une profondeur ou épaisseur inférieure à 30 µm.

6. Pièce d'acier selon l'une des revendications 4 et 5, caractérisée en ce que la sous-couche présente du grain fin d'indice Afnor égal ou supérieur à 6 sur une épaisseur ou profondeur au moins égale à 0,5 mm.

7. Pièce d'acier selon l'une des revendications 4 à 6, caractérisée en ce que la teneur en azote résiduel de la sous-couche est supérieure à 0,4%.

8. Pièce d'acier selon la revendication 7, caractérisée en ce que la sous-couche présente de l'azote résiduel sur une épaisseur ou profondeur supérieure à 0,5 mm.

## Claims

1. Method for chromizing steel pieces, of the type wherein chromium is diffused on the surface of steel pieces with a view to obtaining a surface layer of chromium and wherein the supply of chromium is obtained by the decomposition in gaseous phase of chromium halides, the decomposition of the halide and the diffusion of the chromium into the steel being achieved simultaneously by heating the said pieces at temperatures nor exceeding 1 300 °C in the halide atmosphere, this chromizing operation proper being preceded by a superficial deposit of nitrogen, characterized in that the introduction of the nitrogen in the surface layer of the steel piece is so conducted that the nitrogenous surface layer has a nitrogen content greater than 0,8 % over a depth or thickness at least equal to 0,5 mm, that this superficial introduction of nitrogen is effected by heating the steel piece to be treated to a temperature varying between 400 °C and 800 °C and in any case to a temperature lower than the lowest critical point of the steel piece to be treated, in a nitrogen-producing medium and that the duration of the nitrogen introducing cycle is between 12 and 150 hours.

2. Method according to claim 1, characterized in that the superficial introduction of nitrogen in the steel piece is immediately followed by the chromizing operation proper.

3. Method according to claim 1, characterized in that after the cycle of superficial introduction of nitrogen, the nitrogen-containing steel piece is left to cool before being subjected to the chromizing operation proper.

4. Steel piece, comprising a chromized surface layer with a hardness at least equal to 1 200 Vickers degrees, a depth at least equal to 20 µm and presenting carbonitrides, as well as a sub-layer presenting a decarburized zone adjacent the said chromized layer and with a hardness lower than that of the core of the said steel piece, characterized in that the thickness of said decarburized zone is less than that of the chromized superficial layer and that the reduction of hardness in that decarburized zone of the sub-layer is less than 25 Vickers degrees with respect to the hardness of the steel in the core of the piece.

5. Steel piece according to claim 4, characterized in that the decarburized zone has a depth or thickness less than 30 um.

6. Steel piece according to one of claims 4 and 5, characterized in that the sub-layer presents a fine grain of Afnor index equal to or greater than 6 over a thickness or depth at least equal to 0,5 mm.

7. Steel piece according to one of claims 4 to 6, characterized in thàt-the residual nitrogen content in the sub-layer is greater than 0,4 %.

8. Steel piece according to claim 7, characterized in that the sub-layer presents residual nitrogen over a thickness or depth greater than 0,5 mm.

## Patentansprüche

1. Verfahren zum Inchromieren von Stahlstücken, bei welchem zur Erzielung einer Chrom-Oberflächenschicht Chrom in die Oberfläche von Stahlstücken diffundieren gelassen wird und bei welchem die Zufuhr von Chrom durch Zersetzung von Chromhalogeniden in der Gasphase erzielt wird, wobei die Halogenidzersetzung und die Chromdiffusion in den Stahl unter Erhitzen der Stücke auf Temperaturen von höchstens 1 300 °C in Halogenidatmosphäre gleichzeitig durchgeführt werden, wobei dem eigentlichen Inchromierverfahren ein Verfahren zur oberflächlichen Zufuhr von Stickstoff vorangeht, dadurch gekennzeichnet, daß die Einbringung von Stickstoff in die Oberflächenschicht des Stahlstücks derart durchgeführt wird, daß die mit Stickstoff behandelte Oberflächenschicht über eine Tiefe bzw. Dicke von zumindest 0,5 mm einen Stickstoffgehalt von mehr als 0,8 % aufweist, daß diese Einbringung von Stickstoff in die Oberfläche durch Erhitzen des zu behandelnden Stahlstücks auf eine Temperatur zwischen 400 °C und 800 °C und auf jeden Fall auf eine Temperatur, die unter dem unteren kritischen Punkt des behandelten Stahlstücks liegt, in einem stickstofferzeugenden Milieu durchgeführt wird und daß die Dauer des Zyklus der Einbringung von Stickstoff zwischen 12 und 150 Stunden beträgt.

2. Verfahren nach Anspruch 1, dadurch gekennzeichnet, daß die Einbringung von Stickstoff . in die Oberfläche des Stahlstücks unmittelbar vom eigentlichen Inchromierverfahren gefolgt wird.

3. Verfahren nach Anspruch 1, dadurch gekennzeichnet, daß nach dem Zyklus der Einbringung von Stickstoff in die Oberfläche das mit Stickstoff behandelte Stahlstück abkühlen gelassen wird, bevor es dem eigentlichen Inchromierverfahren unterzogen wird.

4. Stahlstück mit einer inchromierten Oberflächenschicht einer Härte von zumindest 1 200 Vickers, einer Stärke von zumindest 20 µm, die Carbonitride aufweist, sowie mit einer darunter befindlichen Schicht, welche eine an die inchromierte Schicht angrenzende entkohlte Zone darstellt und eine niedrigere Härte als jene des Kerns des Stahlstücks aufweist, dadurch gekennzeichnet, daß die Dicke der entkohlten Zone geringer ist als jene der inchromierten Oberflächenschicht, und daß die Erniedrigung der Härte in der entkohlten Zone der darunter befindlichen Schicht gegenüber der Härte des Stahls im Kern des Stücks weniger als 25 Vickers-Punkte beträgt.

5. Stahlstück nach Anspruch 4, dadurch gekennzeichnet, daß die entkohlte Zone eine Tiefe bzw. Dicke von weniger als 30 µm aufweist.

6. Stahlstück nach einem der Ansprüche-4 und 5, dadurch gekennzeichnet, daß die darunter befindliche Schicht über eine Dicke bzw. Tiefe von zumindest 0,5 mm feines Korn mit einem Afnor-Index von gleich oder höher als 6 aufweist.

7. Stahlstück nach einem der Ansprüche 4 bis 6, dadurch gekennzeichnet, daß der Gehalt der darunter befindlichen Schicht an Reststickstoff mehr als 0,4 % beträgt.

8. Stahlstück nach Anspruch 7, dadurch gekennzeichnet, daß die darunter befindliche Schicht über eine Dicke bzw. Tiefe von mehr als 0,5 mm Reststickstoff aufweist.
